# FASCICULE DE BREVET EUROPEEN

(11) **EP 1 089 833 B1**
(45) Date de publication et mention de la délivrance du brevet: **17.09.2003**
(21) Numéro de dépôt: 99923703.5
(22) Date de dépôt: 09.06.1999
(51) Int. Cl.: B08B 7/00, B08B 9/08

(54) **PROCEDE DE DECAPAGE ET D'ASEPTISATION DE L'INTERIEUR D'UN RECIPIENT ET DISPOSITIF POUR SA MISE EN OEUVRE**
VERFAHREN ZUM ABBEIZEN UND KEIMFREIMACHEN DES INNEREN EINES BEHÄLTERS UND VORRICHTUNG DAFÜR
METHOD FOR STRIPPING AND SANITIZING A CONTAINER INNER SURFACE AND IMPLEMENTING DEVICE

(30) Priorité: 26.06.1998 FR 9808140
(43) Date de publication de la demande: 11.04.2001
(73) Titulaire: Société Civile Chateau Leoville las Cases, 33250 Saint Julien de Beychevelle (FR); Wajsfelner, René, 94260 Fresnes (FR)
(72) Inventeur: WAJSFELNER, René, F-94260 Fresnes (FR); DEPOIZIER, Jacques, F-33250 Saint Julien de Beychevelle (FR); LONGUEMARD, Jean-Paul, F-91140 Villebon (FR)
(74) Mandataire: Abello, Michel
(86) Numéro de dépôt international: FR9901363
(87) Numéro de publication internationale: WO00000305

(56) Documents cités:
- EP-A- 0 520 847
- DE-A- 4 320 341
- GB-A- 2 206 605
- GB-A- 2 316 528
- US-A- 4 867 796
- US-A- 4 920 994

## Description

La présente invention concerne un procédé de décapage et d'aseptisation de la surface interne d'un récipient, par exemple en bois, en métal, en béton ou tout autre matériau, notamment un fût en bois présentant une couche superficielle d'un dépôt de matière organique et/ou minérale, notamment un dépôt de tanin résultant de l'élevage d'un vin en fût, ainsi qu'un dispositif pour sa mise en oeuvre.

On va plus particulièrement s'intéresser dans le reste de la description aux fûts en bois, mais il faut bien comprendre que l'invention n'y est nullement limitée et qu'elle peut s'appliquer à tout type de récipient, quelle que soit sa matière.

Pendant la période d'élevage des vins en barrique, on admet généralement que le bois transfère vers le vin diverses substances, telles que des furanes, des lactones, des aldéhydes, des acides phénols, des phénols et des cétones. La barrique met le vin dans un équilibre oxydant et agit comme une sorte de micro-doseur d'oxygène, ce qui permet un premier vieillissement oxydoréductif du vin. On considère généralement qu'une barrique neuve transfère vers le vin des substances tannoïdes alors qu'une barrique vieille transfère des substances de décomposition du bois. Une barrique d'un an, c'est-à-dire une barrique ayant déjà servi pour l'élevage d'un vin pendant un an, donne généralement un goût de bois pur au vin, alors qu'une barrique de six ans donne généralement un goût de rancio.

Pour l'élevage de certains vins, on utilise également des barriques en bois dont l'intérieur a été brûlé en surface, pour transférer au vin d'autres substances, telles que des composés phénolés, des aldéhydes furaniques et de la couleur.

Le plus souvent, une barrique peut servir à élever jusqu'à quatre vins, pendant une durée de 4 à 6 ans. Après cette durée, la barrique ne peut plus servir comme outil d'élevage, car le vin a pénétré sur environ 5 à 10 mm dans l'épaisseur de la barrique qui a une épaisseur d'environ 22 à 27 mm, cette pénétration du vin provoquant un colmatage des pores du bois par les dépôts de tanin et par les transformations de composés du bois, tels que les composés phénoliques, l'acide tartrique, etc, ce qui empêche les transferts ultérieurs de substances entre le bois et le vin, lesquels transferts sont essentiels à l'élevage du vin. Ces barriques vieilles pourraient encore servir de récipients de stockage, mais cela n'est généralement pas le cas, car des accidents microbiens peuvent survenir au cours du stockage entre le vin et les dépôts recouvrant la surface interne de la barrique.

Pour les barriques d'élevage, la qualité du bois utilisé est très importante et dans les vignobles français, on utilise généralement du bois issu de chênes de 150 à 300 ans d'âge environ, qui ont donc un renouvellement très long face à une demande récente en très forte accélération.

Pour réduire le coût des barriques et économiser le patrimoine national limité en chênes, on a déjà proposé de procéder à une rénovation de la barrique.

Une solution consiste à effectuer un décapage mécanique, à l'aide d'un rabot ou d'une ponceuse, de l'intérieur de la barrique, puis à effectuer éventuellement un brûlage, pour retrouver les caractères organoleptiques caractéristiques de la barrique neuve. Toutefois, cette solution est longue et onéreuse à mettre en oeuvre et ne permet pas d'aseptiser la barrique contre les infections microbiennes. En outre, un tel décapage mécanique conduit à enlever une épaisseur notable de la barrique, plusieurs millimètres, ce qui limite le nombre de rénovations possible.

Une autre solution consiste à effectuer un entretien chimique de la barrique, mais cette solution est très lourde à mettre en oeuvre et onéreuse.

En outre, les procédés de rénovation actuels donnent des résultats assez décevants pour la qualité des vins, car un décapage trop intense conduit à un goût "de planche" par remise à neuf du bois brut, alors qu'un décapage trop léger est sans effet. En outre, lors de la rénovation de la barrique, il est difficile de reproduire le brûlage traditionnel initial, car lorsque la barrique est trop brûlée, elle développe des caractères étranges.

Le document GB-A-2,316,528 décrit un dispositif conforme au préambule de la revendication 15. Ce dispositif connu comporte un laser ultraviolet.

L'invention a pour but de proposer un procédé de décapage et d'aseptisation de la surface interne d'un récipient, qui soit à la fois simple à mettre en oeuvre et qui permette un nombre de rénovations très élevé.

L'invention repose sur le principe d'une rénovation par laser qui assure un décapage précis, sélectif et à température contrôlée, en effectuant une photoablation des souillures biologiques, par exemple des champignons, des moisissures, des composés polychloro-phénoles et chloro-anisoles, et/ou des souillures minérales qui se sont déposées sur la surface interne du récipient. Les souillures biologiques ayant des caractéristiques physiques différentes de celles du matériau constituant le récipient, l'élévation de chaleur pendant l'absorption de la lumière produite par le laser sera plus rapide sur le dépôt de matière organique et/ou minérale que sur le récipient, ce qui permet d'éliminer les souillures biologiques et/ou minérales sans provoquer un transfert d'énergie en profondeur du matériau constituant le fût.

A cet effet, l'invention a pour objet un procédé de décapage et d'aseptisation de la surface interne d'un récipient en bois, en métal, en béton ou autre matériau, présentant une couche superficielle d'un dépôt de matière organique et/ou minérale, notamment un dépôt de tanin résultant de l'élevage d'un vin en fût, caractérisé par le fait qu'il consiste à appliquer sur la surface à traiter un rayonnement pulsé produit par une source optique intense, chaque impulsion ayant une durée suffisamment courte et une densité d'énergie par unité de surface à traiter suffisamment élevée pour provoquer la sublimation de ladite couche superficielle, la surface du récipient ainsi mise à nue étant aseptisée par la chaleur dégagée par le rayonnement. Grâce à l'invention, la couche de matière organique et/ou minérale est sublimée, ce qui génère un plasma gazeux se présentant sur la forme de fumées, ce qui évite les inconvénients liés à l'utilisation d'une solution aqueuse.

Avantageusement, chaque impulsion a une durée comprise entre 10 et 200 ns et une densité d'énergie comprise entre environ 6,5 et 9 J/cm². De préférence, chaque impulsion a une durée d'environ 100 ns et une densité d'énergie d'environ 8 J/cm².

Une durée d'impulsions de longue durée, par exemple de l'ordre de la ms ou de la µs, entraînerait un transfert d'énergie dans le matériau constituant le récipient et une faible vitesse d'éjection des salissures sublimées, alors que l'on doit enlever les dépôts organiques et/ou minéraux sur une faible épaisseur, rapidement et sans consommer trop d'énergie. Avec une durée d'impulsions d'environ 100 ns, on obtient une très forte puissance de crête pour le faisceau, ce qui provoque une vitesse d'éjection élevée du matériau organique et/ou minéral sublimé et une faible diffusion de la chaleur dans le matériau constituant le récipient.

Selon une autre caractéristique, le procédé consiste à appliquer sur chaque unité de surface de 2 à 20 impulsions, de préférence entre 4 et 10 impulsions, selon le type de matériau du récipient à traiter, l'état de la surface à traiter et l'épaisseur du dépôt organique et/ou minéral.

Selon encore une autre caractéristique, le rayonnement est déterminé de façon à provoquer une sublimation quasi-adiabatique de la couche de matière organique et/ou minérale sur la surface à traiter. On peut prévoir, en particulier, que 80 % de la chaleur produite par le rayonnement est absorbée par la couche superficielle lors de la sublimation, les 20 % restants étant dissipés dans l'épaisseur du matériau constituant le récipient.

De préférence, chaque impulsion provoque la sublimation d'environ 20 µm d'épaisseur de matière sur la surface à traiter.

Avantageusement, le procédé consiste à évacuer le plasma gazeux produit pendant la sublimation, par aspiration ou soufflage d'un gaz inerte ou de l'air.

Selon une autre caractéristique, la source optique intense est une source laser, par exemple une source laser CO₂ à pression atmosphérique et à excitation transversale.

Selon un autre aspect de l'invention, pour un récipient en bois, le procédé consiste, simultanément ou postérieurement à l'étape de décapage et d'aseptisation, à appliquer sur la surface à traiter un deuxième rayonnement optique intense, ledit deuxième rayonnement étant appliqué de manière continue ou quasi-continue pendant une durée suffisamment longue et avec une densité d'énergie par unité de surface à traiter suffisamment élevée pour provoquer un brûlage du bois en surface. Avantageusement, ce deuxième rayonnement est appliqué par une source laser à faisceau défocalisé ou par balayage de faisceau.

De préférence, le deuxième rayonnement a une densité de puissance comprise entre 100 et 200 W/cm² pour une durée d'application de l'ordre de 0,05 à 0,2 seconde. Dans ce cas, le deuxième rayonnement a, de préférence, une densité d'énergie par unité de surface à traiter de l'ordre de 20 J/cm².

Bien que la densité d'énergie reçue par le bois, dans le cas du brûlage ou brunissage, soit supérieure à celle pour le décapage, l'énergie totale est transférée tors du brûlage sur une longue durée, ce qui permet à la chaleur de diffuser dans le bois et de le carboniser en surface, alors que, dans le cas du décapage, l'énergie est appliquée sur une très courte durée, provoquant une sublimation instantanée de la couche organique.

Dans une autre variante, le deuxième rayonnement est appliqué par une lampe à infrarouge, ou ultraviolet, par exemple une lampe ayant une puissance de 70 W pour une durée d'application de plusieurs minutes, à une distance de quelques centimètres entre la source de rayonnement et la surface à traiter.

L'invention vise également un dispositif pour la mise en oeuvre du procédé précité, conforme à la revendication 15.

Avantageusement, le robot est apte à faire pivoter ladite tête optique sur un angle d'environ 120° par rapport à l'axe du récipient.

Selon une autre caractéristique, le robot est apte à entraîner en rotation relative autour de l'axe du récipient la tête optique par rapport au récipient.

Selon encore une autre caractéristique, le robot est apte à entraîner en translation axiale, soit le récipient, soit la tête optique, qui peut être, dans ce cas, connectée à un guide d'ondes télescopique ou extensible.

De préférence, la tête optique est située à une distance de la surface à traiter de l'ordre de quelques dizaines de centimètres.

Selon un autre aspect de l'invention, le dispositif comporte une caméra pour visualiser le traitement de la surface, ladite caméra étant reliée à un écran d'affichage et à l'unité centrale de commande pour contrôler visuellement et en temps réel le traitement de la surface.

Selon une autre caractéristique, la tête optique est agencée pour pénétrer à l'intérieur du récipient, par exemple par la bonde d'un fût en bois, ou par un trou spécialement aménagé dans l'un des flasques de fond du fût, ou encore par l'un des fonds du fût dont le flasque a été retiré.

Avantageusement, le dispositif comporte une conduite d'aspiration ou de soufflage des fumées engendrées par le décapage.

L'évacuation du plasma gazeux a pour but d'éviter, d'une part, toute recontamination de la surface traitée et environnante, d'autre part, toute interférence avec le faisceau optique et avec l'éventuelle caméra de visualisation.

Selon une autre caractéristique, le dispositif comporte une deuxième source optique intense pour produire le deuxième rayonnement pour le brûlage d'un récipient en bois.

Pour mieux faire comprendre l'objet de l'invention, on va en décrire maintenant, à titres d'exemples purement illustratifs et non limitatifs, plusieurs modes de réalisation représentés sur le dessin annexé.

Sur ce dessin :
- la figure 1 est un schéma synoptique fonctionnel du dispositif de l'invention adapté pour un essai sur un échantillon ;
- la figure 2 est un schéma simplifié partiel du dispositif de l'invention pour le décapage d'un fût ; et
- la figure 3 est une vue agrandie d'un détail de la figure 1, montrant une zone de décapage.

Sur la figure 1, on a représenté une source laser 1 qui est destinée à produire un faisceau laser 2 en direction d'une lentille convergente 3 qui fait converger un faisceau 4 vers une douelle 5 d'un fût en bois. La douelle 5 est portée par un robot 6. Une unité centrale de commande 7 est connectée par une interface de commande de robot 8 au robot 6, et par une interface de synchronisation 9 avec la source laser 1. L'unité centrale de commande 7 est associée à un périphérique 10 constitué d'un écran 11 et d'un clavier 12. Une caméra 13 peut également être connectée à l'unité centrale de commande 7, comme indiqué en traits interrompus, pour visualiser le traitement de la surface de la douelle 5. Bien que l'installation illustrée sur la figure 1 soit adaptée pour faire des essais sur un échantillon 5, le principe général de l'invention reste sensiblement le même.

Sur la figure 2, on voit un tonneau en bois 14, renflé au milieu, et constitué, de manière connue, de douelles assemblées et cerclées, dont l'un des fonds est fermé par un flasque circulaire 16 et dont l'autre fond est ouvert en direction de la source laser 1. Le tonneau 14 repose par la surface externe convexe de sa paroi latérale 17 sur des galets rotatifs 18 qui sont destinés à être entraînés en rotation autour d'un axe parallèle à l'axe 15 du tonneau 14, par le robot 6 précité.

La lentille convergente 3 précitée est intégrée dans une tête optique de focalisation 19 qui est reliée à la source laser 1 par un guide d'ondes 20 qui est prévu ici télescopique dans la direction axiale matérialisée par la double flèche L, mais pourrait être en variante extensible. Le guide d'ondes 20 est sensiblement aligné avec l'axe 15 du tonneau 14. La tête optique 19 est articulée par rapport au guide d'ondes 20 sur un axe horizontal 21 perpendiculaire à l'axe 15 du tonneau. La tête optique 19 est prévue pour pivoter autour de cet axe 21 sur un angle θ d'environ 120°, de façon que le faisceau convergent 4 sortant de la tête optique 19 puisse pivoter entre une position (non représentée) où ledit faisceau 4 est aligné avec l'axe 15 du tonneau, en direction du flasque de fond 16, et une position inclinée de 30° par rapport à la verticale, en direction du fond ouvert du tonneau. Ainsi, la tête optique 19 peut balayer toute la surface interne du tonneau, à savoir la surface interne du flasque de fond 16 et la surface interne concave des parois latérales 17 du tonneau.

Les galets rotatifs 18 permettent de faire tourner le tonneau 14 autour de son axe 15, comme indiqué par la flèche 22. Bien entendu, on pourrait prévoir en variante le guide d'ondes 20 axialement rotatif, au lieu d'entraîner en rotation le tonneau 14.

On voit sur la figure 3 que le faisceau 2 issu de la source optique 1 est transformé en faisceau convergent 4 par la lentille 3, pour faire converger ce faisceau sur une zone de surface limitée prédéterminée de la paroi interne de la douelle 5, pour sublimer une couche de dépôt de matière organique 23. Les fumées produites par la sublimation de la couche de matière organique 23 peuvent être aspirées ou soufflées par l'intermédiaire d'une conduite 24 insérée dans le tonneau 14, de préférence à proximité de la zone de traitement sur une douelle 5.

La conduite d'aspiration ou de soufflage des fumées 24 peut être associée à la caméra 13. La caméra 13 est, de préférence, munie d'un objectif autofocus, permettant de visualiser la surface à traiter sur l'écran de contrôle 11, et donc à l'opérateur de contrôler, sans risque, la qualité du décapage et du brûlage.

Grâce aux déplacements combinés du guide d'ondes 20 dans la direction axiale du tonneau, de la rotation axiale du tonneau 14 et du pivotement angulaire limité de la tête optique 19, on peut traiter toute la surface interne du tonneau.

### Etape de décapage

Au cours des essais de décapage qui ont été effectués, on a trouvé qu'avec un faisceau laser pulsé ayant une densité d'énergie de 2 J sur une surface à traiter de 24 mm², à savoir une densité d'énergie de 8 J/cm² qui correspond à une densité de puissance de 80 MW/cm², pour une durée d'impulsions de 100 ns, chaque impulsion provoque l'enlèvement de 20 µm d'épaisseur de bois, ce qui est négligeable par rapport à l'épaisseur d'une douelle qui est généralement comprise entre 22 et 27 mm. En effet, le dépôt de matière organique est généralement intimement lié à une couche superficielle de la surface interne du bois, ce qui provoque, lors du décapage, l'enlèvement de la matière organique et d'une couche de bois d'épaisseur correspondante qui est imprégnée de ladite couche de matière organique.

La source laser est de préférence un laser au CO₂ à pression atmosphérique et à excitation transversale (TEA), ayant une longueur d'ondes de 10,6 µm, avec une section de sortie de faisceau de 16 x 32 mm.

La tête de focalisation aura de préférence une grande focale par rapport à la distance entre ladite tête et la surface à traiter, afin de réduire la précision du positionnement de la tête par rapport à la section d'interaction du faisceau avec la surface à traiter. La distance entre la tête optique 19 et la surface à traiter peut varier entre 30 et 50 cm.

Pour industrialiser le processus, on pourrait coupler en parallèle plusieurs sources laser, par exemple trois sources, ayant chacune une fréquence d'impulsions de 200 Hz, pour délivrer alternativement l'énergie sur un même chemin optique, ce qui permet d'obtenir une fréquence d'impulsions globale de 600 Hz, chaque impulsion ayant par exemple une densité d'énergie comprise entre 150 et 200 mJ/cm², la vitesse de déplacement du faisceau laser par rapport à la surface à traiter étant déterminée par l'unité centrale de commande qui comporte un calculateur, de manière à obtenir une densité d'énergie de 8 J/cm² sur la surface à traiter.

### Etape de brûlage

Pour le brûlage du bois, trois solutions différentes ont été éprouvées :
- avec une source laser à CO₂ ayant une puissance de 3 kW et générant un faisceau défocalisé ayant une densité de puissance de 180 W/cm², la durée d'exposition nécessaire est supérieure à 50 ms ;
- avec une source laser à CO₂ ayant une puissance de 10 W et générant un faisceau à balayage ayant une densité de puissance de l'ordre de 10 W/cm², la distance entre la tête de focalisation et la surface à traiter étant de l'ordre de 60 cm, la durée d'exposition nécessaire est nettement plus longue, de l'ordre de 5 mn, pour obtenir le brûlage souhaité, mais dans ce cas, le brûlage affecte une profondeur de l'ordre du mm et la quantité d'énergie déposée est bien plus importante ;
- avec une lampe à infrarouge de 1 µm de longueur d'ondes, ayant une puissance de 80 W et un angle d'ouverture du faisceau de 28°, à une distance d'environ 3 cm de la surface à traiter, la durée d'exposition nécessaire est nettement plus longue de l'ordre de 9 mn.

Ces trois solutions de brûlage ne sont pas illustrées sur le dessin, mais elles pourraient être montées sur le robot de manière à coupler la source optique intense pour le brûlage et la source laser pour le décapage. On pourrait également prévoir une seule source optique bi-faisceau produisant simultanément ou successivement le rayonnement puisé de décapage et le rayonnement continu de brûlage. Ces deux rayonnements peuvent être produits simultanément car leurs caractéristiques d'interaction avec la surface à traiter sont nettement différentes, ce qui évite toute interférence.

Pour le décapage, le nombre d'impulsions par unité de surface, la durée de chaque impulsion et la densité d'énergie par unité de surface, pourront être déterminés en fonction de l'état de la surface, de la qualité du bois et de l'épaisseur de la couche à enlever.

Pour le brûlage, la durée d'exposition et la densité de puissance de la source optique intense seront déterminées en fonction du degré de brûlage souhaité par l'utilisateur.

Bien que l'invention ait été décrite en liaison avec plusieurs modes de réalisation particuliers, il est bien évident qu'elle n'y est nullement limitée.

## Revendications

1. Procédé de décapage et d'aseptisation de la surface interne d'un récipient (14) en bois, présentant une couche superficielle (23) d'un dépôt de matière organique et/ou minérale, notamment un dépôt de tanin résultant de l'élevage d'un vin en fût, **caractérisé par le fait qu'**il consiste à appliquer sur la surface à traiter un rayonnement pulsé (4) produit par une source optique intense à infrarouge (1), chaque impulsion ayant une durée suffisamment courte et une densité d'énergie par unité de surface à traiter suffisamment élevée pour provoquer la sublimation de ladite couche superficielle, la surface du bois ainsi mise à nue étant aseptisée par la chaleur dégagée par le rayonnement.

2. Procédé selon la revendication 1, **caractérisé par le fait que** chaque impulsion a une durée comprise entre 10 et 200 ns et une densité d'énergie comprise entre environ 6,5 et 9 J/cm².

3. Procédé selon la revendication 2, **caractérisé par le fait que** chaque impulsion a une durée d'environ 100 ns et une densité d'énergie d'environ 8 J/cm².

4. Procédé selon l'une des revendications 1 à 3, **caractérisé par le fait qu'**il consiste à appliquer sur chaque unité de surface de 2 à 20 impulsions, de préférence entre 4 et 10 impulsions, selon le type de récipient à traiter, l'état de la surface à traiter et l'épaisseur du dépôt organique et/ou minérale.

5. Procédé selon l'une des revendications 1 à 4, **caractérisé par le fait que** le rayonnement est déterminé de façon à provoquer une sublimation quasi-adiabatique de la couche de matière organique et/ou minérale sur la surface à traiter.

6. Procédé selon la revendication 5, **caractérisé par le fait que** 80 % de la chaleur produite par le rayonnement (4) est absorbée par la couche superficielle (23) lors de la sublimation, les 20 % restants étant dissipés dans l'épaisseur du bois.

7. Procédé selon l'une des revendications 1 à 6, **caractérisé par le fait que** chaque impulsion provoque la sublimation d'environ 20 µm d'épaisseur de matière sur la surface à traiter.

8. Procédé selon l'une des revendications 1 à 7, **caractérisé par le fait qu'**il consiste à évacuer le plasma gazeux produit pendant la sublimation, par aspiration ou soufflage d'un gaz inerte ou de l'air.

9. Procédé selon l'une des revendications 1 à 8, **caractérisé par le fait que** la source optique intense est une source laser, par exemple une source laser CO₂ à pression atmosphérique et à excitation transversale.

10. Procédé selon l'une des revendications 1 à 9, **caractérisé par le fait qu'**il consiste simultanément ou postérieurement à l'étape de décapage et d'aseptisation, à appliquer sur la surface à traiter du récipient en bois un deuxième rayonnement optique intense, ledit deuxième rayonnement étant appliqué de manière continue ou quasi-continue pendant une durée suffisamment longue et avec une densité d'énergie par unité de surface à traiter suffisamment élevée pour provoquer un brûlage du bois en surface.

11. Procédé selon la revendication 10, **caractérisé par le fait que** le deuxième rayonnement est appliqué par une source laser à faisceau défocalisé ou par balayage de faisceau.

12. Procédé selon la revendication 10 ou 11, **caractérisé par** le fait le deuxième rayonnement a une densité de puissance comprise entre 100 et 200 W/cm² pour une durée d'application de l'ordre de 0,05 à 0,2 seconde.

13. Procédé selon l'une des revendications 10 à 12, **caractérisé par le fait que** le deuxième rayonnement a une densité d'énergie par unité de surface à traiter de l'ordre de 20 J/cm².

14. Procédé selon la revendication 10, **caractérisé par le fait que** le deuxième rayonnement est appliqué par une lampe à infrarouge, ou ultraviolet.

15. Dispositif pour la mise en oeuvre du procédé selon l'une des revendications précédentes, comprenant :
- une source optique intense (1) apte à produire un rayonnement pulsé (2),
- un guide d'ondes (20) connecté à la sortie optique de la source,
- une tête optique de focalisation (19) connectée à la sortie du guide d'ondes, pour définir la section d'interaction avec la surface à traiter et ainsi la densité d'énergie à déposer par unité de surface,
- un robot (6) pour le déplacement relatif entre la tête optique et la surface interne du récipient à traiter, **caractérisé par le fait que** ladite source est une source optique intense à infrarouge, dont chaque impulsion a une durée comprise entre 10 et 200 ns et une densité d'énergie comprise entre 6,5 et 9 J/cm² pour le décapage et l'aseptisation de la surface interne d'un récipient en bois (14) et qu'il comporte une unité centrale de commande (7) pour commander et synchroniser, d'une part, les paramètres de la source, tels que le nombre d'impulsions à appliquer par unité de surface, la fréquence d'impulsions et la puissance du rayonnement de la source, et d'autre part, les déplacements à effectuer par le robot pour traiter toute la surface interne du récipient.

16. Dispositif selon la revendication 15, **caractérisé par le fait que** le robot (6) est apte à faire pivoter ladite tête optique (19) sur un angle (θ) d'environ 120° par rapport à l'axe (15) du récipient (14), à entraîner en rotation relative autour de l'axe (15) du récipient (14) la tête optique (19) par rapport au récipient, et à entraîner en translation axiale relative le récipient par rapport à la tête optique.

17. Dispositif selon l'une des revendications 15 et 16, **caractérisé par le fait qu'**il comporte une caméra (13) pour visualiser le traitement de la surface, ladite caméra étant reliée à un écran d'affichage (11) et à l'unité centrale de commande (7) pour contrôler visuellement et en temps réel le traitement de la surface.

18. Dispositif selon l'une des revendications 15 à 17, **caractérisé par le fait que** la tête optique (19) est agencée pour pénétrer à l'intérieur du récipient (14), par exemple par la bonde d'un fût en bois, ou par un trou spécialement aménagé dans l'un des flasques de fond (16) du fût on encore par l'un des fonds du fût dont le flasque a été retiré.

19. Dispositif selon l'une des revendications 15 à 18, **caractérisé par le fait qu'**il comporte une conduite (24) d'aspiration ou de soufflage des fumées engendrées par le décapage.

20. Dispositif selon l'une des revendications 15 à 19, **caractérisé par le fait qu'**il comporte une deuxième source optique intense pour produire le deuxième rayonnement pour le brûlage d'un récipient en bois.

## Patentansprüche

1. Verfahren zum Reinigen und Keimfreimachen der Innenfläche eines Holzbehälters (14), der eine Oberflächenschicht (23) einer organischen und/oder mineralischen Ablagerung aufweist, insbesondere eine Taninablagerung, die bei der Fassreife eines Weins entsteht, **dadurch gekennzeichnet, dass** man auf die zu behandelnde Oberfläche eine gepulste Strahlung (4) einwirken lässt, die durch eine intensive optische Infrarotquelle (1) erzeugt wird, wobei jeder Impuls eine ausreichend kurze Dauer und eine ausreichend hohe Energiedichte pro zu behandelnder Oberflächeneinheit aufweist, um die Sublimation der Oberflächenschicht zu bewirken, wobei die so freigelegte Holzoberfläche durch die von der Strahlung entwickelten Wärme keimfrei gemacht wird.

2. Verfahren gemäß Anspruch 1, **dadurch gekennzeichnet, dass** jeder Impuls eine Dauer zwischen 10 und 200 ns und eine Energiedichte zwischen etwa 6,5 und 9 J/cm² aufweist.

3. Verfahren gemäß Anspruch 2, **dadurch gekennzeichnet, dass** jeder Impuls eine Dauer von etwa 100 ns und eine Energiedichte von etwa 8 J/cm² aufweist.

4. Verfahren gemäß einem der Ansprüche 1 bis 3, **dadurch gekennzeichnet, dass** man, abhängig vom Typ des zu behandelnden Behälters, dem Zustand der zu behandelnden Oberfläche und der Dicke der organischen und/oder mineralischen Ablagerung 2 - 20 Impulse, vorzugsweise zwischen 4 und 10 Impulse auf jede Oberflächeneinheit einwirken lässt.

5. Verfahren gemäß einem der Ansprüche 1 bis 4, **dadurch gekennzeichnet, dass** man die Strahlung so wählt, dass eine quasi-adiabatische Sublimation der Schicht aus organischem und/oder mineralischem Material auf der zu behandelnden Oberfläche bewirkt wird.

6. Verfahren gemäß Anspruch 5, **dadurch gekennzeichnet, dass** 80% der durch die Strahlung (4) erzeugten Wärme von der Oberflächenschicht (23) beim Sublimieren absorbiert wird, während die übrigen 20% über die Dicke des Holzes dissipiert werden.

7. Verfahren gemäß einem der Ansprüche 1 bis 6, **dadurch gekennzeichnet, dass** jeder Impuls die Sublimation einer etwa 20 µm dicken Materialschicht auf der zu behandelnden Oberfläche bewirkt.

8. Verfahren gemäß einem der Ansprüche 1 bis 7, **dadurch gekennzeichnet, dass** man das bei der Sublimation entstehende gasförmige Plasma durch Absaugen oder Ausblasen mit einem Inertgas oder mit Luft abzieht.

9. Verfahren gemäß einem der Ansprüche 1 bis 8, **dadurch gekennzeichnet, dass** die intensive optische Quelle eine Laserquelle, beispielsweise eine CO₂-Laserquelle bei atmosphärischem Druck und mit transversaler Anregung ist.

10. Verfahren gemäß einem der Ansprüche 1 bis 9, **dadurch gekennzeichnet, dass** man gleichzeitig oder nach dem Schritt der Reinigung und des Keimfreimachens auf die zu behandelnde Oberfläche des Holzbehälters eine zweite intensive optische Strahlung einwirken lässt, wobei man die zweite Strahlung kontinuierlich oder quasi-kontinuierlich während einer ausreichend langen Dauer und mit einer ausreichend hohen Energiedichte pro zu behandelnder Oberflächeneinheit einwirken lässt, um ein Ausbrennen des Holzes an der Oberfläche zu bewirken.

11. Verfahren gemäß Anspruch 10, **dadurch gekennzeichnet, dass** man die zweite Strahlung durch eine Laserquelle mit defokussiertem Strahl oder durch Ablenken des Strahls einwirken lässt.

12. Verfahren gemäß den Ansprüchen 10 oder 11, **dadurch gekennzeichnet, dass** die zweite Strahlung eine Leistungsdichte zwischen 100 und 200 W/cm² bei einer Einwirkungsdauer in der Größenordnung von 0,05 bis 0,2 Sekunden aufweist.

13. Verfahren gemäß einem der Ansprüche 10 bis 12, **dadurch gekennzeichnet, dass** die zweite Strahlung pro zu behandelnder Oberflächeneinheit eine Energiedichte in der Größenordnung von 20 J/cm² aufweist.

14. Verfahren gemäß Anspruch 10, **dadurch gekennzeichnet, dass** man die zweite Strahlung mittels einer Infrarot- oder Ultraviolettlampe einwirken lässt.

15. Vorrichtung zur Durchführung des Verfahrens gemäß einem der vorhergehenden Ansprüche mit:
- einer intensiven optischen Quelle (1), die eine gepulste Strahlung (2) erzeugen kann,
- einem Wellenleiter (20), der mit der optischen Austrittsöffnung der Quelle verbunden ist,
- einem optischen Fokussierkopf (19), der mit der Austrittsöffnung des Wellenleiters verbunden ist, um den Wechselwirkungsquerschnitt mit der zu behandelnden Oberfläche und somit die pro Oberflächeneinheit aufzubringende Energiedichte zu definieren,
- einem Roboter (6) zur Relativverschiebung zwischen dem optischen Kopf und der Innenfläche des zu behandelnden Behälters,
**dadurch gekennzeichnet, dass** die Quelle eine intensive optische Infrarotquelle, deren Impulse jeweils eine Dauer zwischen 10 und 200 ns und eine Energiedichte zwischen 6,5 und 9 J/cm² aufweisen, zum Reinigen und Keimfreimachen der Innenfläche eines Holzbehälters (14) ist, und dass sie eine zentrale Steuereinrichtung (7) aufweist, zur Steuerung und Synchronisierung einerseits der Parameter der Quelle, wie der Anzahl der Impulse, die auf eine Oberflächeneinheit einwirken sollen, der Impulsfrequenz und der Leistung der Strahlung der Quelle, und andererseits der durch den Roboter zu bewirkenden Verschiebungen, um die gesamte Innenfläche des Behälters zu behandeln.

16. Vorrichtung gemäß Anspruch 15, **dadurch gekennzeichnet, dass** der Roboter (6) den optischen Kopf (19) um einen Winkel (θ) von etwa 120° bezüglich der Achse (15) des Behälters (14) schwenken, den optischen Kopf (19) bezüglich des Behälters in eine Relativdrehung um die Achse (15) des Behälters (14) versetzen und den Behälter bezüglich des optischen Kopfes in eine relative Translationsbewegung versetzen kann.

17. Vorrichtung gemäß einem der Ansprüche 15 und 16, **dadurch gekennzeichnet, dass** sie eine Kamera (13) zur Darstellung der Oberflächenbehandlung aufweist, wobei die Kamera mit einem Bildschirm (11) und einer zentralen Steuereinrichtung (7) zur visuellen Echtzeit-Kontrolle der Behandlung der Oberfläche verbunden ist.

18. Vorrichtung gemäß einem der Ansprüche 15 bis 17, **dadurch gekennzeichnet, dass** der optische Kopf (19) so ausgelegt ist, dass er in das Innere des Behälters (14) eindringen kann, beispielsweise durch das Spundloch eines Holzfasses oder durch ein speziell in einem der Flansche des Bodens (16) des Fasses ausgespartes Loch oder auch durch den Boden des Fasses, dessen Flansch zurückgezogen ist.

19. Vorrichtung gemäß einem der Ansprüche 15 bis 18, **dadurch gekennzeichnet, dass** sie eine Leitung (24) zum Absaugen oder Ausblasen der durch die Reinigung gebildeten Abgase aufweist.

20. Vorrichtung gemäß einem der Ansprüche 15 bis 19, **dadurch gekennzeichnet, dass** sie eine zweite intensive optische Quelle zur Erzeugung der zweiten Strahlung zum Ausbrennen eines Holzbehälters aufweist.

## Claims

1. Process for stripping and sterilizing the internal surface of a wooden container (14), having a surface layer (23) of a coating of organic and/or mineral material, especially a coating of tannin resulting from the maturation of a wine in a cask, **characterized in that** it consists in applying, over the surface to be treated, pulsed radiation (4) produced by an intense infrared optical source (1), each pulse having a duration which is short enough and an energy density per unit area to be treated which is high enough to cause the sublimation of the said surface layer, the surface of the wood thus stripped being sterilized by the heat released by the radiation.

2. Process according to Claim 1, **characterized in that** each pulse has a duration of between 10 and 200 ns and an energy density of between about 6.5 and 9 J/cm².

3. Process according to Claim 2, **characterized in that** each pulse has a duration of about 100 ns and an energy density of about 8 J/cm².

4. Process according to one of Claims 1 to 3, **characterized in that** it consists in applying, over each unit area, from 2 to 20 pulses, preferably between 4 and 10 pulses, depending on the type container to be treated, the state of the surface to be treated and the thickness of the organic and/or mineral coating.

5. Process according to one of Claims 1 to 4, **characterized in that** the radiation is determined so as to cause a quasi-adiabatic sublimation of the layer of organic and/or mineral material on the surface to be treated.

6. Process according to Claim 5, **characterized in that** 80% of the heat produced by the radiation (4) is absorbed by the surface layer (23) during the sublimation, the remaining 20% being dissipated within the thickness of the wood.

7. Process according to one of Claims 1 to 6, **characterized in that** each pulse causes the sublimation of about 20 µm thickness of material on the surface to be treated.

8. Process according to one of Claims 1 to 7, **characterized in that** it consists in evacuating the gaseous plasma produced during the sublimation, by sucking it up or blowing it out using an inert gas or air.

9. Process according to one of Claims 1 to 8, **characterized in that** the intense optical source is a laser source, for example a CO₂ laser source at atmospheric pressure and with transverse excitation.

10. Process according to one of Claims 1 to 9, **characterized in that** it consists, simultaneously with or subsequent to the step of stripping and sterilizing, in applying over the surface to be treated of the wooden container a second intense optical radiation, the said second radiation being applied continuously or quasi-continuously for a duration which is long enough and with an energy density per unit area to be treated which is high enough to cause scorching of the wood on the surface.

11. Process according to Claim 10, **characterized in that** the second radiation is applied by a laser source with an out-of-focus beam or by beam scanning.

12. Process according to Claim 10 or 11, **characterized in that** the second radiation has a power density of between 100 and 200 W/cm² for a duration of application of about 0.05 to 0.2 seconds.

13. Process according to one of Claims 10 to 12, **characterized in that** the second radiation has an energy density per unit area to be treated of about 20 J/cm².

14. Process according to Claim 10, **characterized in that** the second radiation is applied by an infrared or ultraviolet lamp.

15. Device for implementing the process according to one of the preceding claims, comprising
- an intense optical source (1) capable of producing pulsed radiation (2);
- a waveguide (20) connected to the optical output of the source;
- an optical focusing head (19) connected to the output of the waveguide, in order to define the cross section of interaction with the surface to be treated and thus the energy density to deposit per unit area;
- a robot (6) for the relative movement between the optical head and the internal surface of the container to be treated, **characterized in that** the said source is an intense infrared optical source, each pulse of which has a duration of between 10 and 200 ns and an energy density of between 6.5 and 9 J/cm² for the stripping and the sterilization of the internal surface of a wooden container (14) and **in that** it comprises a central control unit (7) in order to control and synthesize, on the one hand, the source parameters such as the number of pulses to be applied per unit area, the impulse frequency and the radiation power of the source, and on the other hand, the movements to be carried out by the robot in order to treat the entire internal surface of the container.

16. Device according to Claim 15, **characterized in that** the robot (6) is capable of making the said optical head (19) pivot through an angle (θ) of about 120° with respect to the axis (15) of the container (14), of driving the optical head (19) in relative rotation about the axis (15) of the container (14) with respect to the container, and in driving the container in relative axial translation with respect to the optical head.

17. Device according to one of Claims 15 and 16, **characterized in that** it comprises a camera (13) for displaying the surface treatment, the said camera being connected to a display screen (11) and to the central control unit (7) in order to control the surface treatment visually and in real time.

18. Device according to one of Claims 15 to 17, **characterized in that** the optical head (19) is arranged so as to penetrate inside the container (14), for example by the bunghole of a cask made of wood, or by a hole specially made in one of the heading pieces (16) of the cask or else by one of the ends of the cask from which the heading piece has been removed.

19. Device according to one of Claims 15 to 18, **characterized in that** it comprises a pipe (24) for sucking up or blowing out smoke generated by the stripping.

20. Device according to one of Claims 15 to 19, **characterized in that** it comprises a second intense optical source for producing the second radiation for scorching a container made of wood.
